# EUROPÄISCHE PATENTSCHRIFT

(11) **EP 3 303 652 B1**
(45) Veröffentlichungstag und Bekanntmachung des Hinweises auf die Patenterteilung: **20.11.2019**
(21) Anmeldenummer: 16724027.4
(22) Anmeldetag: 19.05.2016
(51) Int. Cl.: C23C 22/50, C23C 22/78, C23F 11/14, C11D 11/00, C23F 11/16

(54) **VORSPÜLE ENTHALTEND EIN QUARTÄRES AMIN ZUR KONDITIONIERUNG VOR EINER KONVERSIONSBEHANDLUNG**
PRE-RINSE CONTAINING A QUATERNARY AMINE FOR CONDITIONING PRIOR TO A CONVERSION TREATMENT
PRÉRINÇAGE CONTENANT UNE AMINE QUATERNAIRE POUR LE CONDITIONNEMENT AVANT UN TRAITEMENT DE CONVERSION

(30) Priorität: 29.05.2015 DE 102015209910
(43) Veröffentlichungstag der Anmeldung: 11.04.2018
(73) Patentinhaber: Henkel AG & Co. KGaA, 40589 Düsseldorf (DE)
(72) Erfinder: MURNAGHAN, Kevin D., Düsseldorf 40217 (DE); MAAS, Michiel Gerard, 51379 Leverkusen (DE); CORNEN, Sophie, 40597 Düsseldorf (DE); KINSCHECK, Isabel, 42781 Haan (DE)
(86) Internationale Anmeldenummer: PCT/EP2016/061209
(87) Internationale Veröffentlichungsnummer: WO 2016/193005

(56) Entgegenhaltungen:
- EP-A2- 2 253 741
- US-A1- 2010 222 248
- US-A1- 2012 282 404

## Beschreibung

Die vorliegende Erfindung betrifft ein mehrstufiges Verfahren zur korrosionsschützenden Vorbehandlung von aus metallischen Werkstoffen gefertigten Bauteilen, bei dem auf eine konditionierende nasschemische Behandlung mit einer wässrigen Zusammensetzung (A) enthaltend ein Salz eines quartären Amins eine weitere nasschemische Behandlung auf Basis wasserlöslicher Verbindungen der Elemente Zr, Ti und/oder Si folgt, in deren Verlauf eine entsprechende Konversion der Oberflächen der metallischen Werkstoffe stattfindet, die einen korrosionsschützenden Haftgrund für zusätzlich aufgebrachte organische Beschichtungen vermittelt.

Die Konversionsbehandlung metallischer Oberflächen zur Bereitstellung eines vor Korrosion schützenden Überzuges auf Basis wässriger Zusammensetzungen enthaltend wasserlösliche Verbindungen der Elemente Zr, Ti und/oder Si ist ein in der Patentliteratur extensiv beschriebenes technisches Gebiet. Zur Verbesserung der Eigenschaftsprofils derartiger Konversionsbehandlungen hinsichtlich Korrosionsschutz und Vermittlung einer hinreichenden Lackhaftung sind vielfältige Varianten einer solchen Metallvorbehandlung bekannt, die entweder auf die Zusammensetzung der die Konversion bewirkenden Agentien abzielen oder auf im unmittelbaren Kontext der Konversionsbehandlung weitere nasschemische Behandlungsschritte zurückgreifen.

Die EP 1 455 002 A1 beschreibt beispielsweise, dass es für Konversionsbehandlung mittels zuvor beschriebener Zusammensetzungen, die zusätzlich Fluorid-Ionen als komplexierendes und die Metalloberflächen beizendes Agens enthalten, vorteilhaft ist, wenn zur Reduzierung des Fluorid-Anteils in der Konversionsschicht der eigentlichen nasschemischen Behandlung eine wässrige Spüle enthaltend basisch reagierende Verbindungen unmittelbar nachfolgt oder ein Trocknungsschritt nachgelagert ist. Alternativ dient der Reduzierung des Fluorid-Gehaltes in der Konversionsschicht der Zusatz bestimmter Kationen ausgewählt aus Calcium, Magnesium, Zink, Kupfer oder aus Silizium enthaltenden Verbindungen zur die Konversion der Oberfläche herbeiführenden Zusammensetzung.

Bezüglich weiterer Anpassungen des Verfahrensablaufs bei der Verwendung von Fluoridlonen und wasserlösliche Verbindungen der Elemente Zr und/oder Ti enthaltenden Agentien zur Konversionsbehandlung lehrt die WO 2011012443 A1 eine nachgelagerte wässrige Spüle enthaltend organische Verbindungen, die aromatische Heterozyklen mit zumindest einem Stickstoff-Heteroatom aufweisen.

Die US 2010/222248 A1 und EP 2 253 741 A2 offenbaren jeweils ein mehrstufiges Verfahren, bei dem die Metalloberflächen mit einer wässrigen Zusammensetzung enthaltend ein Salz eines quartären organischen Amins ausgewählt aus Heterozyklen mit zumindest einem quartären Stickstoff-Heteroatom behandelt werden, gefolgt von einer Konversionsbehandlung mit einer wässrigen Zusammensetzung enthaltend eine Titan- oder eine Zirkonium-Verbindung.

Gegenüber diesem Stand der Technik bestand die Aufgabe, die korrosionsschützende Eigenschaften von Konversionsschichten auf verschiedenen Metallsubstraten erhältlich durch Vorbehandeln mit Zusammensetzungen wasserlöslicher Verbindungen der Elemente Zr, Ti und/oder Si weiter zu vereinheitlichen und insbesondere auf den Stahloberflächen zu verbessern. Hierbei sollen insbesondere die durchschnittlichen Unterwanderungswerte in der korrosiven Delamination nach Lackschichtaufbau verbessert werden. In einem Teilaspekt soll die Vorbehandlung aus umwelthygienischen Gründen weitestgehend ohne die Anwesenheit von Fluoriden erfolgen. Eine Vorbehandlungsmethode nach der vorliegenden Erfindung muss daher, um diesen Teilaspekt verwirklichen zu können, auch in Abwesenheit von Fluoriden eine homogene und vollständige Konversion der sogenannten "freien Metalloberfläche" also der entfetteten, gereinigten und lediglich die natürliche Oxidschicht aufweisenden Metalloberfläche bewirken. Weiterhin soll bei identischen Verfahrensbedingungen eine geringe Varianz in der Konversionsschicht resultieren, also verfahrenstechnisch eine bestimmte Konversion zuverlässig erzielt werden können. Hinsichtlich der Anwendung auf verschiedenen Metallsubstraten ist insbesondere eine optimale Korrosionsschutzwirkung von solchen Verbundkonstruktionen mittels einer entsprechenden nasschemischen Vorbehandlung erwünscht, die neben Oberflächen des Werkstoffes Eisen und/oder Stahl auch Oberflächen zumindest eines der Werkstoffe Zink, verzinkter Stahl und/oder Aluminium aufweisen.

Diese Aufgabe wird gelöst durch ein mehrstufiges Verfahren gemäß Anspruch 1. In dem Verfahren zur korrosionsschützenden Vorbehandlung von zumindest teilweise aus metallischen Werkstoffen gefertigten Bauteilen wird zunächst
i) zumindest ein Teil der Oberflächen des Bauteils, die von den metallischen Werkstoffen gebildet werden, mit einer wässrigen Zusammensetzung (A) enthaltend ein gelöstes und/oder dispergiertes Salz eines quartären organischen Amins ("Konditionierung"), behandelt, und anschließend wird
ii) zumindest derselbe Teil der Oberflächen des Bauteils, die von den metallischen Werkstoffen gebildet werden, mit oder ohne dazwischenliegendem Spül- und/oder Trocknungsschritt mit einer wässrigen Zusammensetzung (B) enthaltend ein oder mehrere wasserlösliche Verbindungen der Elemente Zr, Ti und/oder Si ("Konversionsschichtbildung") in Kontakt gebracht.

Die gemäß vorliegender Erfindung behandelten Bauteile können alle beliebig geformten und ausgestalteten räumlichen Gebilde sein, die einem Fabrikationsprozess entstammen, insbesondere auch Halbzeuge wie Bänder, Bleche, Stangen, Rohre, etc. und Verbundkonstruktionen zusammengefügt aus vorgenannten Halbzeugen.

Erfindungsgemäß wird im ersten Schritt i) des erfindungsgemäßen Verfahrens eine konditionierende Behandlung mit der wässrigen Zusammensetzung (A) enthaltend das gelöste und/oder dispergierte Salz eines quartären organischen Amins durchgeführt ("Konditionierung"). Diese Konditionierung bewirkt, dass im Zuge der nasschemischen Behandlung mit einer wässrigen Zusammensetzung (B) eine hinreichende und homogene Schichtauflage bezüglich der Elemente Zr, Ti und/oder Si erzielt wird, so dass eine Konversion der Metalloberflächen des Bauteils effektiv vollzogen wird, die einen potentiell guten Lackhaftgrund bereitstellt. Insbesondere auf Stahloberflächen wird im Zuge des erfindungsgemäßen Verfahrens eine reproduzierbare Schichtauflage bezüglich der Elemente Zr, Ti und/oder Si erzielt, die die Grundlage für eine effektive Unterdrückung der korrosiven Unterwanderung an Defekten in einer zusätzlich aufgebrachten Lackbeschichtung darstellt.

Ein im Sinne der Erfindung in Wasser gelöstes oder dispergiertes Salz eines quartären organischen Amins nimmt in der wässrigen Phase einen mittleren Teilchendurchmesser von weniger als 1 µm ein. Der mittlere Teilchendurchmesser kann dabei gemäß ISO 13320:2009 mittels Laserlichtbeugung aus kumulativen Partikelgrößeverteilungen als sogenannter D50-Wert unmittelbar in der wässrigen Zusammensetzung (A) bei 20 °C bestimmt werden.

Die Anwesenheit von quartären organischen Aminen gemäß Anspruch 1 in einer wässrigen
Zusammensetzung (A) im Schritt i) erhöht die Eignung der im Schritt ii) aufgebrachten Konversionsbeschichtung ein guter Lackhaftgrund zu sein. Ein quartäres organisches Amin enthält im Kontext der vorliegenden Erfindung zumindest ein Stickstoffatom, das ausschließlich kovalente Bindungen mit Kohlenstoffatomen aufweist und daher eine permanente positive Ladung besitzt.

Im Kontext der vorliegenden Verbindung ist es bevorzugt, dass die quartären organischen Amine eine gewichtsmittlere Molmasse M_{w} von weniger als 5.000 g/mol aufweisen.

Die wässrige Zusammensetzung (A) enthält erfindungsgemäß ein Salz eines quartären organischen Amins ausgewählt aus Heterozyklen mit zumindest einem quartären Stickstoff-Heteroatom und folgender Strukturformel (I): mit den Resten R¹, R² und R³, die jeweils ausgewählt sind aus Wasserstoff, verzweigten oder unverzweigten Aliphaten mit nicht mehr als 6 Kohlenstoffatomen oder dem Rest -(CR⁴R⁴)ₓ-[Z(R⁴)₍ₚ₋₁₎-(CR⁴R⁴)_{y}]ₙ-Z(R⁴)ₚ, wobei Z jeweils ausgewählt ist aus Sauerstoff oder Stickstoff und p für den Fall, dass Z Stickstoff ist, den Wert 2 annimmt und anderenfalls gleich 1 ist und x und y jeweils natürliche Zahlen von 1 bis 4 und n ebenfalls eine natürliche Zahl von 0 bis 4 ist und R⁴ ausgewählt ist aus Wasserstoff oder verzweigten oder unverzweigten Aliphaten mit nicht mehr als 6 Kohlenstoffatomen, mit der Maßgabe, dass zumindest einer der Reste R² oder R³ nicht ausgewählt ist aus Wasserstoff;
mit Y als ringkonstituierenden divalenten Rest, der nicht mehr als 5 Brückenatome aufweist, wobei nicht mehr als ein von Kohlenstoffatomen verschiedenes Heterobrückenatom ausgewählt aus Sauerstoff, Stickstoff oder Schwefel Brückenatom sein kann und die Kohlenstoffatome wiederum unabhängig voneinander mit Resten R¹ oder solchen Resten substituiert vorliegen, über die eine Anellierung aromatischer Homocyclen mit nicht mehr als 6 Kohlenstoffatomen realisiert ist.

Grundsätzlich hat sich als vorteilhaft erwiesen, dass das quartäre organische Amin durch solche Heterozyklen vertreten wird, die das Grundgerüst des Imidazols, Imidazolins, Pyrimidins, Purins und/oder Chinazolins aufweisen. In diesem Zusammenhang ist demnach bevorzugt, dass der Heterozyklus gemäß der Strukturformel (I) als ringkonstituierenden divalenten Rest Y solche Substituenten aufweist, die ausgewählt sind aus Ethylen, Ethendiyl, 1,3-Propandiyl, 1,3-Propendiyl, 1,4-Butandiyl, 1,4-Butendiyl, 1,4-Butadiendiyl, -CH=N-, -CH₂-NH-, (N,N-dimethylen)amin, (N-methylen-N-methylyliden)amin, besonders bevorzugt aus Ethendiyl, 1,4-Butadiendiyl, -C=N- oder (N-methylen-N-methylyliden)amin, ganz besonders bevorzugt aus Ethendiyl oder -C=N- und insbesondere bevorzugt aus Ethendiyl, wobei jeweils kovalent an Kohlenstoffatome gebundener Wasserstoff substituiert sein kann durch die übrigen Vertreter des Restes R¹ gemäß der allgemeinen Strukturformel (I).

Als besonders vorteilhaft haben sich solche quartären organischen Amine erwiesen, die ausgewählt ist aus 1,2,3-Trimethylimidazolium, 1-Methyl-3-methylimidazolium, 1-Ethyl-3-methylimidazolium, 1-Isopropyl-3-methylimidazolium, 1-Propyl-3-methylimidazolium, 1-(n-butyl)-3-methylimidazolium, 1-(Isobutyl)-3-methylimidazolium, 1-Methoxy-3-methylimidazolium, 1-Ethoxy-3-methylimidazolium, 1-Propoxy-3-methylimidazolium, besonders bevorzugt aus 1,2,3-Trimethylimidazolium.

Erfindungsgemäß ist es generell vorteilhaft, wenn der Anteil des quartären organischen Amins an der wässrigen Zusammensetzung (A) zumindest 0,05 g/kg, vorzugsweise zumindest 0,2 g/kg, besonders bevorzugt zumindest 0,4 g/kg beträgt, jedoch vorzugsweise nicht größer als 5 g/kg, besonders bevorzugt nicht größer als 10 g/kg ist.

Oberhalb von 10 g/kg wird, auch wenn der Konditionierung im Schritt i) ein Spülschritt folgt, keine weitere Unterdrückung der korrosiven Enthaftung nach Lackaufbau beobachtet, so dass jede darüberhinausgehende Menge des quartären organischen Amins im erfindungsgemäßen Verfahren unwirtschaftlich eingesetzt wäre.

Als Gegenion zum quartären organischen Amin kommen generell alle Anionen in Betracht, insbesondere Sulfate, Nitrate, Chloride, Carbonate und organische Anionen wie Alkylsulfate, Alkylsulfonate, Alkylphosphate und/oder Alkylphosphonate.

Überraschenderweise hat sich die Anwesenheit von Anionen (K) ausgewählt aus Monoalkylsulfaten, Monoalkylsulfonaten, Dialkylphosphaten und/oder Dialkylphosphonaten mit vorzugsweise nicht mehr als 5 Kohlenstoffatomen, vorzugsweise aus Monoalkylsulfaten und/oder Monoalkylsulfonaten mit vorzugsweise nicht mehr als 5 Kohlenstoffatomen, besonders bevorzugt aus Methylsulfat, als vorteilhaft für eine gleichmäßige Konversionsschichtbildung im Schritt ii) des erfindungsgemäßen Verfahrens herausgestellt, so dass deren zusätzliche Anwesenheit entsprechend bevorzugt wird.

Konsequenterweise sind die Anionen (K) vorzugsweise zugleich der anionogene Bestandteil des Salzes des quartären organischen Amins, so dass das entsprechende Salz damit sowohl Quelle für das quartäre Amin als auch Quelle für das Anion (K) ist und die lonenfracht in der wässrigen Zusammensetzung (A) somit auf ein Minimum reduziert werden kann. Geeignete Quellen für die Anionen (K) sind daher neben den Salzen der Alkali- und/oder Erdalkalimetalle sowie der entsprechenden Ammoniumsalze, insbesondere die entsprechenden Salze der zuvor beschriebenen quartären organischen Amine.

Erfindungsgemäß beträgt der Anteil an Anionen (K) in der wässrigen Zusammensetzung (A) vorzugsweise zumindest 0,05 g/kg, besonders bevorzugt zumindest 0,2 g/kg, insbesondere bevorzugt zumindest 0,4 g/kg, jedoch ist der Anteil vorzugsweise nicht größer als 5 g/kg, besonders bevorzugt nicht größer als 3 g/kg, jeweils berechnet als äquivalente Menge an SO₄ bezogen auf die wässrige Zusammensetzung (A). Oberhalb von 5 g/kg wird, auch wenn der Konditionierung im Schritt i) ein Spülschritt folgt, keine weitere Erhöhung oder Vergleichmäßigung der Konversionsschichtbildung im Schritt ii) bewirkt, so dass jede darüberhinausgehende Menge des Konditionierers im erfindungsgemäßen Verfahren unwirtschaftlich eingesetzt wäre.

Der pH-Wert der wässrigen Zusammensetzung (A) im Schritt i) kann weitestgehend frei gewählt werden und liegt üblicherweise im Bereich von 2 bis 14, vorzugsweise oberhalb von 3,0, besonders bevorzugt oberhalb von 4,0, insbesondere bevorzugt oberhalb von 5,0, jedoch vorzugsweise unterhalb von 12,0, besonders bevorzugt unterhalb von 10,0 und insbesondere bevorzugt unterhalb von 8,0.

Darüber hinaus kann es vorteilhaft für die Behandlung von Bauteilen sein, die Oberflächen der Werkstoffe Zink und/oder verzinkten Stahl aufweisen, dass die wässrige Zusammensetzung (A) zusätzlich eine Menge an Eisen-Ionen enthält, die bei Kontakt mit den Zinkoberflächen dort eine dünne Schichtauflage an Eisen bewirkt und so zusätzlich zur Vereinheitlichung des Korrosionsschutzes beiträgt, der im erfindungsgemäßen Verfahren insbesondere für Oberflächen des Werkstoffes Eisen zugänglich ist. Eine solche Vereisenung kann gemäß der Lehre der WO 2008135478 A1 im sauren Milieu vorzugsweise in Anwesenheit eines Reduktionsmittels oder gemäß der Lehre der WO 2011098322 A1 im alkalischen Milieu vorzugsweise in Anwesenheit von Komplexbildnern und Phosphat-Ionen erfolgen.

Die wässrige Zusammensetzung (A) kann erfindungsgemäß weitere Komponenten enthalten. Neben den pH-Wert regulierenden Substanzen können dies auch oberflächenaktive Verbindungen sein, deren Einsatz in einer wässrigen Zusammensetzung (A) mit reinigender Wirkung bevorzugt ist.

In einer bevorzugten Ausführungsform enthält die wässrige Zusammensetzung (A) jedoch weniger als 0,05 g/kg, vorzugsweise weniger als 0,01 g/kg, besonders bevorzugt weniger als 0,001 g/kg an oberflächenaktiven Verbindungen, die nicht aus quartären organischen Aminen zusammengesetzt sind, so dass die Wechselwirkung der oberflächenaktiven Verbindungen mit den Oberflächen der metallischen Werkstoffe des Bauteils nicht mit derjenigen des quartären organischen Amins in Konkurrenz tritt und dadurch dem jeweils gewünschten technischen Effekt entgegengewirkt wird.

Oberflächenaktive Verbindungen im Sinne der vorliegenden Erfindung weisen einen HLB-Wert (Hydrophilic-Lipophilic Balance) von weniger als 5 oder mehr als 10 auf. Der HLB-Wert berechnet sich dabei nach folgender Formel und kann auf der willkürlichen Skala Werte von Null bis 20 annehmen: $HLB = 20 ⋅ \left(1-{M}_{I}/M\right)$ mit Mₗ: Molmasse der lypophilen Gruppe des Niotensids; M: Molmasse des Niotensids

Weiterhin ist es bevorzugt, wenn die wässrige Zusammensetzung (A) im Schritt i) des erfindungsgemäßen Verfahrens insgesamt weniger als 0,5 g/kg, besonders bevorzugt weniger als 0,1 g/kg, insbesondere bevorzugt weniger als 0,05 g/kg an gelösten und/oder dispergierten organischen Polymeren enthält, die keine quartären organischen Amine darstellen. Hierdurch wird wie zuvor bezüglich der Anwesenheit von oberflächenaktiven Verbindungen gewährleistet, dass die Wechselwirkung derartiger Polymere mit den Oberflächen der metallischen Werkstoffe des Bauteils nicht mit derjenigen des Konditionieres oder der in einer bevorzugten Ausführungsform der vorliegenden Erfindung zusätzlich enthalten quartären organischen Amine in Konkurrenz tritt und dadurch dem jeweils gewünschten technischen Effekt entgegengewirkt wird. Ein in diesem Zusammenhang der Erfindung gelöstes oder dispergiertes organisches Polymer weist eine gewichtsmittlere Molmasse M_{w} von zumindest 5.000 g/mol auf und nimmt in der wässrigen Phase einen mittleren Teilchendurchmesser von weniger als 1 µm ein. Der mittlere Teilchendurchmesser kann dabei gemäß ISO 13320:2009 mittels Laserlichtbeugung aus kumulativen Partikelgrößeverteilungen als sogenannter D50-Wert unmittelbar in einer wässrigen Zusammensetzung (A) bei 20 °C bestimmt werden.

In einem bevorzugten erfindungsgemäßen Verfahren wird auf den Oberflächen der metallischen Bauteile im Schritt i) keine Konversionsschicht erzeugt wird. Demgemäß enthält die wässrige Zusammensetzung (A) keine Komponenten in einer solchen Menge, die es vermögen, während des für die Konditionierung im Schritt i) vorgesehenen Zeitraums eine Konversionsschicht auf einer Oberfläche eines metallischen Werkstoff des Bauteils auszubilden. Eine Konversionsschicht im Zuge der Konditionierung im Schritt i) des erfindungsgemäßen Verfahrens liegt dann vor, wenn auf der jeweiligen Oberfläche des metallischen Werkstoffs eine Deckschicht nasschemisch erzeugt wird, die Phosphate, Oxide und/oder Hydroxide von Elementen der Titan-Gruppe, Vanadium-Gruppe und/oder Chrom-Gruppe oder Phosphate der Elemente Kalzium, Eisen und/oder Zink in einer Schichtauflage von zumindest 5 mg/m² bezogen auf das jeweilige Nebengruppenelement bzw. von zumindest 50 mg/m² gezogen auf das Element Phosphor enthält. Die entsprechenden Nebengruppenelemente lassen sich mit Röntgenfluoreszenzanalyse (RFA) quantitativ bestimmen, während die Schichtauflage bezüglich des Elements Phosphor durch Beizen der Oberflächen der metallischen Werkstoffe in wässriger 5 Gew.-% CrO₃ und anschließender Atomemissionsspektroskopie (ICP-OES) quantitativ bestimmt werden kann.

Ein erfindungsgemäßes Verfahren ist zur Verhinderung der Ausbildung einer Konversionsschicht auf den Oberflächen der metallischen Werkstoffe des Bauteils vorzugsweise dadurch gekennzeichnet, dass die wässrige Zusammensetzung (A) im Schritt i) jeweils weniger als 0,005 g/kg, besonders bevorzugt jeweils weniger als 0,001 g/kg an wasserlöslichen Verbindungen der Elemente Zr, Ti und/oder Si bezogen auf das jeweilige Element, vorzugsweise weniger als 1 g/kg an wasserlöslichen Verbindungen der Elemente Zn, Mn und Ca bezogen auf das jeweilige Element und/oder vorzugsweise weniger als 0,05 g/kg, besonders bevorzugt weniger als 0,01 g/kg an freiem Fluorid bestimmt mit einer Fluorid-sensitiven Elektrode bei 20 °C enthält. In einer weiteren bevorzugten Ausführungsform ist der Gesamtanteil an Fluoriden in der wässrigen Zusammensetzung (A) geringer als 0,05 g/kg, besonders bevorzugt geringer als 0,02 g/kg, insbesondere bevorzugt kleiner als 0,01 g/kg. Der Gesamtanteil an Fluoriden (Gesamtfluorid) wird in einem TISAB gepufferten aliquoten Teil der wässrigen Zusammensetzung (A) mit einer Fluorid-sensitiven Elektrode bei 20 °C bestimmt (TISAB: "Total lonic Strength Adjustment Buffer"), wobei das volumenbezogene Mischungsverhältnis von Puffer zum aliquoten Teil der wässrigen Zusammensetzung (A) 1 : 1 ist. Der TISAB Puffer wird hergestellt durch Auflösung von 58 g NaCl, 1 g Natriumcitrat und 50 ml Eisessig in 500 ml entionisiertem Wasser (κ < 1µScm⁻¹) und Einstellen eines pH-Wertes von 5,3 mittels 5 N NaOH sowie Auffüllen auf ein Gesamtvolumen von 1000 ml wiederum mit entionisiertem Wasser (κ < 1µScm⁻¹).

Im Verfahrensschritt ii) sollte eine zur Ausbildung einer Konversionsschicht ausreichende Menge an Wirkkomponenten in der sauren wässrigen Zusammensetzung (B) enthalten sein. Diesbezüglich ist es vorteilhaft, wenn die wässrige Zusammensetzung (B) im Schritt ii) vorzugsweise zumindest 0,01 g/kg, besonders bevorzugt zumindest 0,05 g/kg, insbesondere bevorzugt zumindest 0,1 g/kg an wasserlöslichen Verbindungen der Elemente Zr, Ti oder Si bezogen auf das jeweilige Element Zr, Ti oder Si enthält. In diesem Zusammenhang ist festzuhalten, dass derartige Verbindungen gemäß vorliegender Erfindung dann als wasserlöslich gelten, wenn ihre Löslichkeit in entionisiertem Wasser (κ < 1µScm⁻¹) zumindest 1 g/L bei 20 °C beträgt.

Aus wirtschaftlichen Überlegungen heraus ist es weiterhin vorteilhaft, wenn der Gesamtanteil dieser Verbindungen bezogen auf die Elemente Zr, Ti und Si vorzugsweise nicht größer als 0,5 g/kg ist, da höhere Gehalte üblicherweise die korrosionsschützenden Eigenschaften der Konversionsschicht nicht weiter verbessern, aber aufgrund der höheren Abscheidekinetik die Kontrolle des Schichtauflage bezüglich dieser Elemente erschweren.

Aufgrund der Konditionierung im Schritt i) des erfindungsgemäßen Verfahrens eignen sich auch fluorfreie wasserlösliche Verbindungen der Elemente Zr, Ti oder Si in der wässrigen Zusammensetzung (B) zur Herbeiführung einer ausreichenden Konversion der Oberflächen der metallischen Werkstoffe des Bauteils und sind daher bevorzugt. Besonders bevorzugte Vertreter sind (NH₄)₂Zr(OH)₂(CO₃)₂, ZrO(NO₃)₂ oder TiO(SO₄) oder Silane mit zumindest einer kovalenten Si-C Bindung.

Wie bereits angeführt kann im vorliegenden erfindungsgemäßen Verfahren aufgrund der Konditionierung im Schritt i) auf die Verwendung komplexer Fluoride und auch freier Fluoride im Schritt ii) zur Herbeiführung der Konversion der Oberflächen der metallischen Werkstoffe der Bauteile verzichtet werden. Demgemäß sind solche Verfahren erfindungsgemäß bevorzugt, in denen der Anteil an freiem Fluorid in der wässrigen Zusammensetzung (B) mit zunehmender Präferenz kleiner als 0,05 g/kg, 0,01 g/kg, 0,001 g/kg und 0,0001 g/kg ist und ganz besonders bevorzugt kein freies Fluorid enthalten ist. Weiterhin ist in einer bevorzugten Ausführungsform des erfindungsgemäßen Verfahrens der Gesamtanteil an Fluoriden (Gesamtfluorid) in der wässrigen Zusammensetzung (B) mit zunehmender Präferenz kleiner als 0,05 g/kg, 0,02 g/kg, 0,01 g/kg, 0,001 g/kg und 0,0001 g/kg und ganz besonders bevorzugt ist kein Fluorid enthalten. Der Anteil an freiem Fluorid und der Gesamtanteil an Fluoriden kann analog zur Vorgehensweise zur Bestimmung der gleichen Parameter in der wässrigen Zusammensetzung (A) festgestellt werden.

In Kombination mit der Konditionierung im Schritt i) werden die besten Resultate hinsichtlich des Korrosionsschutzes erzielt, wenn in der wässrigen Zusammensetzung (B) im Schritt ii) Kupfer-Ionen enthalten sind. In einer besonders bevorzugten Ausführungsform des erfindungsgemäßen Verfahrens enthält die wässrige Zusammensetzung (B) daher zusätzlich wasserlösliche Verbindungen, die eine Quelle für Kupfer-Ionen darstellen, vorzugsweise in Form wasserlöslicher Salze, beispielsweise Kupfersulfat, Kupfernitrat und Kupferacetat. In diesem Zusammenhang ist festzuhalten, dass derartige Verbindungen gemäß vorliegender Erfindung dann als wasserlöslich gelten, wenn ihre Löslichkeit in entionisiertem Wasser (κ < 1µScm⁻¹) zumindest 1 g/L bei 20 °C beträgt.

Der Gehalt an Kupfer aus wasserlöslichen Verbindungen beträgt in der wässrigen Zusammensetzung (B) vorzugsweise zumindest 0,001 g/kg, besonders bevorzugt zumindest 0,005 g/kg. Jedoch liegt der Gehalt an Kupfer-Ionen vorzugsweise nicht oberhalb von 0,1 g/kg, besonders bevorzugt nicht oberhalb von 0,05 g/kg, da anderenfalls die Abscheidung elementaren Kupfers gegenüber der Konversionsschichtbildung zu dominieren beginnt.

Der pH-Wert der wässrigen Zusammensetzung (B) liegt vorzugsweise im sauren Bereich, besonders bevorzugt im Bereich von 2,0 bis 5,0, insbesondere bevorzugt im Bereich von 2,5 bis 3,5.

Weiterhin ist bevorzugt, wenn die wässrige Zusammensetzung (B) Nitrat-Ionen als Beschleuniger der Konversionsschichtbildung enthält, wobei der Anteil an Nitrat-Ionen vorzugsweise zumindest 0,5 g/kg beträgt, jedoch aus Gründen der Wirtschaftlichkeit vorzugsweise 4 g/kg nicht überschreitet.

Überraschenderweise tritt der erfindungsgemäße Erfolg weitestgehend unabhängig von der Durchführung eines der Konditionierung im Schritt i) unmittelbar nachfolgenden Spül- und/oder Trocknungsschrittes ein. Unterschiede in der Leistungsfähigkeit des Verfahrens hervorgerufen durch einen dazwischenliegenden Spülschritt können regelmäßig durch eine moderate Erhöhung der Konzentration an in der wässrigen Zusammensetzung (A) enthaltenem quartären organischen Amins und der Anionen (K) aufgefangen werden. Die generelle Eignung des Verfahrens, die der Erfindung zugrundeliegende Aufgabe zu lösen, bleibt jedenfalls von der Durchführung eines zwischen den Verfahrensschritten i) und ii) erfolgenden Spül- und/oder Trocknungsschritt unberührt. Verfahrenstechnisch bevorzugt ist es jedoch, dass zur Trennung der Aktivkomponenten in den einzelnen Behandlungsschritten dem Schritt i) in einem erfindungsgemäßen Verfahren unmittelbar ein Spülschritt nachfolgt, wobei vorzugsweise vor dem Schritt ii) kein Trocknungsschritt erfolgt.

Ein Spülschritt dient erfindungsgemäß stets der Entfernung wasserlöslicher Rückstände, nicht fest anhaftender chemischer Verbindungen und loser Feststoffpartikel vom zu behandelnden Bauteil, die aus einem vorausgegangenem nasschemischen Behandlungsschritt mit dem auf dem Bauteil anhaftenden Nassfilm ausgeschleppt werden, mittels eines Wasser basierten Flüssigmediums. Das Wasser basierte Flüssigmedium enthält dabei keine chemischen Komponenten, die eine signifikante Oberflächenbelegung der aus metallischen Werkstoffen gefertigten Bauteile mit Nebengruppenelementen, Halbmetallelementen oder polymeren organischen Verbindungen bewirken. Eine solche signifikante Oberflächenbelegung liegt jedenfalls dann vor, wenn das Flüssigmedium der Spüle um zumindest 10 Milligramm pro Quadratmeter der gespülten Oberflächen, vorzugsweise um zumindest 1 Milligramm pro Quadratmeter der gespülten Oberflächen, an diesen Komponenten bezogen auf das jeweilige Element oder die jeweilige polymere organische Verbindung verarmt, ohne dass Zugewinne durch Überschleppung und Verluste durch Ausschleppung von auf dem Bauteil anhaftenden Nassfilmen berücksichtigt werden.

Ein Trocknungsschritt ist erfindungsgemäß jeder Verfahrensschritt, bei dem durch die Bereitstellung und Nutzung technischer Mittel eine Trocknung des wässrigen, auf der Oberfläche des Bauteils anhaftenden Flüssigfilms beabsichtigt ist, insbesondere durch Zuführung thermischer Energie oder Aufprägen einer Luftströmung.

Die Bauteile, die im erfindungsgemäßen Verfahren behandelt werden, bestehen zumindest teilweise aus metallischen Werkstoffen. Bevorzugte metallische Werkstoffe, für die eine Verbesserung der Eigenschaften der Konversionsschicht als Lackhaftgrund zu wirken deutlich zu Tage tritt, sind Eisen und Legierungen von Eisen, insbesondere Stahl. Als Legierungen von Eisen gelten in diesem Zusammenhang Werkstoffe, die zumindest 50 At.-% des jeweiligen Werkstoffes von Eisenatomen gebildet werden. Auf Oberflächen von Eisen und seinen Legierungen tritt eine signifikante Verbesserung des Korrosionsschutzes in der korrosiven Unterwanderung an Lackierdefekten auf, die sogar weitestgehend unabhängig davon eintritt, ob unmittelbar nach der Konditionierung im Schritt i) ein Spül- und/oder Trocknungsschritt folgt.

Im erfindungsgemäßen Verfahren folgt dem Schritt ii) vorzugsweise die Applikation einer organischen Beschichtung, speziell eines Pulverlackes oder Tauchlackes, der wiederum vorzugsweise ein Elektrotauchlack ist. Die Elektrotauchlackierung folgt dabei vorzugsweise einem Spülschritt, jedoch besonders bevorzugt keinem Trocknungsschritt.

In einer bevorzugten Ausführungsform des erfindungsgemäßen Verfahrens weist das Bauteil zumindest teilweise Oberflächen der Werkstoffe Eisen und/oder Stahl auf, wobei vorzugsweise zumindest 50 %, besonders bevorzugt zumindest 80 % der Oberfläche des Bauteils, die Oberflächen von metallischen Werkstoffen sind, aus Oberflächen der Werkstoffe Eisen und/oder Stahl gebildet werden.

Grundsätzlich können jedoch auch Verbundkonstruktionen und insbesondere Bauteile, die neben Oberflächen der Werkstoffe Eisen und/oder Stahl auch Oberflächen der Werkstoffe Zink und/oder verzinkter Stahl sowie Aluminium aufweisen, die ggf. zusätzlich phosphatiert vorliegen können, im erfindungsgemäßen Verfahren behandelt werden.

Weiterhin ist es generell für den Fall, dass das Bauteil Oberflächen der Werkstoffe Zink und/oder verzinkten Stahl aufweist, bevorzugt, dass selbige Oberflächen mit einer dünnen amorphen Schicht enthaltend Eisen beaufschlagt sind, so dass den Oberflächen dieser Werkstoffe eine ebenso wirksame Konditionierung im Schritt i) des erfindungsgemäßen Verfahrens zuteilwird, wie sie für die Oberflächen der Werkstoffe Eisen und/oder Stahl üblicherweise festgestellt wird. Eine diesbezüglich besonders effektive Vereisenung der Oberflächen von Zink und/oder verzinkten Stahl wird in den Offenlegungsschriften WO 2011098322 A1 und WO 2008135478 A1 jeweils als nasschemisches Verfahren beschrieben, das in äquivalenter Weise unmittelbar vor der Durchführung des erfindungsgemäßen Verfahrensschritt i) angewandt werden kann. Insofern ist es für erfindungsgemäße Verfahren, bei denen das Bauteil zumindest teilweise aus den Werkstoffen Zink und/oder verzinkter Stahl aufweist, bevorzugt, dass die Oberflächen des Bauteils, die aus diesen Werkstoffen gefertigt sind, eine Eisenbelegung von zumindest 20 mg/m², jedoch vorzugsweise von nicht mehr als 150 mg/m² aufweisen.

### Ausführungsbeispiele:

Im Folgenden werden Bleche von Stahl (CRS) einem mehrstufigen Verfahren zur korrosionsschützenden Vorbehandlung unterzogen. Die Eignung derart vorbehandelter und mit einer Lackschicht versehenen Metallbleche, einen guten Lackhaftgrund darzustellen, wird in einem Test nach DIN EN ISO 4628-8 zur korrosiven Enthaftung abgeprüft.

Das allgemeine Verfahren zur Vorbehandlung und Beschichtung besteht aus den aufeinanderfolgenden obligaten und fakultativen Einzelschritten (A)-(E):
(A) Alkalische Reinigung und Entfettung:
   Eintauchen des Bleches unter Rühren in einen alkalischen Reiniger zusammengesetzt aus 4 Gew.-%iger Ridoline® 2011 (Fa. Henkel) und 0,4 Gew.-%iger Ridosol® 1270 (Fa. Henkel) für 5 Minuten bei 56°C;
(B) Spüle mit Brauchwasser und anschließend mit entionisiertem Wasser (κ < 1µScm⁻¹) bei jeweils 20 °C;
(C) Konditionierung durch Eintauchen des Bleches für 1 Minute bei 35°C in eine Zusammensetzung enthaltend eine vorgegebene Menge eines "Konditionierers" in entionisertem Wasser (κ < 1µScm⁻¹) ohne weitere Zugabe pH-Wert verändernder Substanzen;
(D) ggf. Spüle mit entionisertem Wasser bei 20 °C (κ < 1µScm⁻¹)
(E) Konversionsbehandlung durch Eintauchen des Bleches für 3 Minuten bei 35 C in eine wässrige Zusammensetzung mit einem pH-Wert von ca. 2,6 enthaltend 1,6 g/kg an ZrO(NO₃)₂

Nach der Konversionsbehandlung im Verfahrensschritt (E) wurden das jeweilige Blech zunächst mit entionisiertem Wasser (κ < 1µScm⁻¹) bei 20 °C gespült und anschließend mit einem kathodischen Tauchlack beschichtet und bei 180°C getrocknet (Trockenschichtdicke: 18-20 µm; CathoGuard® 800 der Fa. BASF Coatings).

In der nachfolgenden Tabelle 1 sind die verschiedenen in der Konditionierung im Schritt (C) verwendeten organischen Verbindungen wiedergegeben.

Die Zusammensetzung C1 in der Tabelle 1 ist nicht erfindungsgemäß.

**Tab. 1**

| Verwendete Zusammensetzungen in der Konditionierung | | | | |
|---|---|---|---|---|
| | Konditionierer | | | |
| | Menge in g/kg | Anion | Kation | pH-Wert |
| C1 | 2* | - | - | 4,3 |
| C2 | 2,5 | Chlorid | 1-Ethyl-3-methylimidazolium | 5,5 |
| C3 | 2,5 | Methylsulfat | 1,2,3-Trimethylimidazolium | 7,5 |

| | | | | |
|---|---|---|---|---|
| * Polyvinylpyrollidon (Mw ∼ 160.000 g/mol) | | | | |

Es wird deutlich, dass auf Stahlblechen bei dem Versuch einer reinen Konversionsbehandlung auf Basis einer Fluorid-freien Zusammensetzung im Schritt (D) nicht reproduzierbar eine Schichtauflage im Bereich von 0-20 mg/m² an Zirkonium realisiert werden kann (Nr. 1). Ebenso versagt eine Konditionierung auf Basis einer Vorbehandlung mit einer wässrigen Lösung enthaltend Polyvinylpyrollidon (Nr. 2), da die Konversionsschichtbildung weder erhöht noch insgesamt reproduzierbar erfolgt. Erst die Zugabe von Imidazolium-Salzen bewirkt eine signifikante Konversion der Stahloberflächen, so dass ein für einen guten Korrosionsschutz und Lackhaftgrund üblicherweise hinreichendes Schichtgewicht im Bereich von 15-60 mg/m² leicht erzielt wird (Nr. 3-4). Sind zusätzlich Methylsulfat-Anion enthalten wird zudem eine starke Beschleunigung der Konversionsschichtbildung beobachtet (Nr. 4).

Die Korrosionsergebnisse und die jeweils dazugehörige Verfahrensabfolge sind in der Tabelle 2 angegeben.

Die Beispiele Nr.1 und Nr. 2 in der Tabelle 2 sind nicht erfindungsgemäß.

**Tab. 2**

| Korrosionsergebnisse auf den entsprechend vorbehandelten und elektrotauchlackierten Blechen | | | |
|---|---|---|---|
| Nr. | Verfahrensfolge | Korrosion¹ U2 / mm | Schichtauflage² Zr mg/m² |
| 1 | A-B-D-E | 3,3 | 10 ± 10^{#} |
| 2 | A-B-C1-D-E | 3,3 | 6 ± 5 |
| 3 | A-B-C2-D-E | 2,5 | 15 ± 3 |
| 4 | A-B-C3-D-E | 2,2 | 57 ± 9 |

| | | | |
|---|---|---|---|
| ¹ Korrosion am Schnitt gemäß DIN EN ISO 4628-8, nach Auslagerung im Wechselklima-Test VW gemäß PV 12103 ² Mittelwert und Standardabweichung über 5 Bleche, wobei für die Schichtauflage jedes einzelnen Bleches der gemittelte Wert aus 6 Einzelmessungen über das gleiche Blech herangezogen und die Bestimmung jeweils mittels Röntgenfluoreszenzanalysator Niton® XL3t 900 (Fa. Thermo Fisher Scientific) mit einem Analysefläche von 50 mm² vorgenommen wurde. # Mittelwert und Standardabweichung über 62 Bleche | | | |

## Patentansprüche

1. Mehrstufiges Verfahren zur korrosionsschützenden Vorbehandlung von zumindest teilweise aus metallischen Werkstoffen gefertigten Bauteilen, bei dem zunächst
i) zumindest ein Teil der Oberflächen des Bauteils, die von den metallischen Werkstoffen gebildet werden, mit einer wässrigen Zusammensetzung (A) enthaltend ein gelöstes und/oder dispergiertes Salz eines quartären organischen Amins ausgewählt aus Heterozyklen mit zumindest einem quartären Stickstoff-Heteroatom und folgender Strukturformel (I): mit den Resten R¹, R² und R³, die jeweils ausgewählt sind aus Wasserstoff, verzweigten oder unverzweigten Aliphaten mit nicht mehr als 6 Kohlenstoffatomen oder dem Rest -(CR₄R₄)ₓ-[Z(R₄)₍ₚ₋₁₎-(CR₄R₄)_{y}]ₙ-Z(R₄)ₚ, wobei Z jeweils ausgewählt ist aus Sauerstoff oder Stickstoff und p für den Fall, dass Z Stickstoff ist, den Wert 2 annimmt und anderenfalls gleich 1 ist und x und y jeweils natürliche Zahlen von 1 bis 4 und n ebenfalls eine natürliche Zahl von 0 bis 4 ist und R₄ ausgewählt ist aus Wasserstoff oder verzweigten oder unverzweigten Aliphaten mit nicht mehr als 6 Kohlenstoffatomen, mit der Maßgabe, dass zumindest einer der Reste R² oder R³ nicht ausgewählt ist aus Wasserstoff;
mit Y als ringkonstituierenden divalenten Rest, der nicht mehr als 5 Brückenatome aufweist, wobei nicht mehr als ein von Kohlenstoffatomen verschiedenes Heterobrückenatom ausgewählt aus Sauerstoff, Stickstoff oder Schwefel Brückenatom sein kann und die Kohlenstoffatome wiederum unabhängig voneinander mit Resten R¹ oder solchen Resten substituiert vorliegen, über die eine Anellierung aromatischer Homocyclen mit nicht mehr als 6 Kohlenstoffatomen realisiert ist,
und anschließend
ii) zumindest derselbe Teil der Oberflächen des Bauteils, die von den metallischen Werkstoffen gebildet werden, mit einer wässrigen Zusammensetzung (B) enthaltend ein oder mehrere wasserlösliche Verbindungen der Elemente Zr, Ti und/oder Si
in Kontakt gebracht wird.

2. Verfahren nach Anspruch 1, **dadurch gekennzeichnet, dass** der ringkonstituierende divalente Rest Y ausgewählt ist aus Ethylen, Ethendiyl, 1,3-Propandiyl, 1,3-Propendiyl, 1,4-Butandiyl, 1,4-Butendiyl, 1,4-Butadiendiyl, -CH=N-, -CH₂-NH-, (N,N-dimethylen)amin, (N-methylen-N-methylyliden)amin, bevorzugt aus Ethendiyl, 1,4-Butadiendiyl, -C=N- oder (N-methylen-N-methylyliden)amin, besonders bevorzugt aus Ethendiyl oder -C=N- und insbesondere bevorzugt aus Ethendiyl, wobei jeweils kovalent an Kohlenstoffatome gebundener Wasserstoff substituiert sein kann durch die übrigen Vertreter eines Restes R¹.

3. Verfahren nach einem oder beiden der vorherigen Ansprüche, **dadurch gekennzeichnet, dass** das quartäre organische Amin ausgewählt ist aus 1,2,3-Trimethylimidazolium, 1-Methyl-3-methylimidazolium, 1-Ethyl-3-methylimidazolium, 1-Isopropyl-3-methylimidazolium, 1-Propyl-3-methylimidazolium, 1-(n-butyl)-3-methylimidazolium, 1-(Isobutyl)-3-methylimidazolium, 1-Methoxy-3-methylimidazolium, 1-Ethoxy-3-methylimidazolium, 1-Propoxy-3-methylimidazolium, vorzugsweise aus 1,2,3-Trimethylimidazolium,.

4. Verfahren nach einem oder mehreren der vorherigen Ansprüche, **dadurch gekennzeichnet, dass** die Zusammensetzung (A) im Schritt i) zusätzlich Anionen (K) enthält, die ausgewählt sind aus Monoalkylsulfaten, Monoalkylsulfonaten, Dialkylphosphaten und/oder Dialkylphosphonaten mit vorzugsweise nicht mehr als 5 Kohlenstoffatomen, vorzugsweise aus Monoalkylsulfaten und/oder Monoalkylsulfonaten mit vorzugsweise nicht mehr als 5 Kohlenstoffatomen, besonders bevorzugt aus Methylsulfat.

5. Verfahren nach einem oder mehreren der vorherigen Ansprüche, **dadurch gekennzeichnet, dass** der Anteil des quartären organischen Amins an der Zusammensetzung (A) zumindest 0,05 g/kg, vorzugsweise zumindest 0,2 g/kg, besonders bevorzugt zumindest 0,4 g/kg beträgt, jedoch vorzugsweise nicht größer als 20 g/kg, besonders bevorzugt nicht größer als 10 g/kg ist.

6. Verfahren nach einem oder mehreren der vorherigen Ansprüche, **dadurch gekennzeichnet, dass** auf den Oberflächen der metallischen Bauteile im Schritt i) keine Konversionsschicht erzeugt wird.

7. Verfahren nach einem oder mehreren der vorherigen Ansprüche, **dadurch gekennzeichnet, dass** die Zusammensetzung (A) weniger als 0,05 g/kg, vorzugsweise weniger als 0,01 g/kg, besonders bevorzugt weniger als 0,001 g/kg an oberflächenaktiven Verbindungen enthält, die nicht aus quartären organischen Aminen zusammengesetzt sind.

8. Verfahren nach einem oder mehreren der vorherigen Ansprüche, **dadurch gekennzeichnet, dass** die Zusammensetzung (B) im Schritt ii) zumindest 0,01 g/kg, vorzugsweise zumindest 0,05 g/kg, besonders bevorzugt zumindest 0,1 g/kg an wasserlöslichen Verbindungen der Elemente Zr, Ti oder Si bezogen auf das jeweilige Element enthält.

9. Verfahren nach einem oder mehreren der vorherigen Ansprüche, **dadurch gekennzeichnet, dass** die Zusammensetzung (B) im Schritt ii) weniger als 0,05 g/kg, vorzugsweise weniger als 0,01 g/kg, besonders bevorzugt weniger als 0,001 g/kg an freiem Fluorid enthält.

10. Verfahren nach einem oder mehreren der vorherigen Ansprüche, **dadurch gekennzeichnet, dass** der Gesamtanteil an Fluoriden in der Zusammensetzung (B) im Schritt ii) geringer als 0,05 g/kg, vorzugsweise geringer als 0,01 g/kg, besonders bevorzugt geringer als 0,001 g/kg und insbesondere bevorzugt geringer als 0,0001 g/kg ist.

11. Verfahren nach einem oder mehreren der vorherigen Ansprüche, **dadurch gekennzeichnet, dass** vor dem Schritt i) eine Reinigung und Entfettung der Bauteile erfolgt, vorzugsweise durch In-Kontakt-Bringen mit wässrigen Zusammensetzungen enthaltend oberflächenaktive Verbindungen.

12. Verfahren gemäß einem oder mehreren der vorherigen Ansprüche, **dadurch gekennzeichnet, dass** zwischen den Verfahrensschritten i) und ii) ein Spülschritt und vorzugsweise kein Trocknungsschritt erfolgt.

13. Verfahren nach einem oder mehreren der vorherigen Ansprüche, **dadurch gekennzeichnet, dass** das Bauteil zumindest teilweise Oberflächen der Werkstoffe Eisen und/oder Stahl aufweist und vorzugsweise zumindest 50 %, besonders bevorzugt zumindest 80 % der Oberfläche von metallischen Werkstoffen des Bauteils aus Oberflächen der Werkstoffe Eisen und/oder Stahl gebildet wird.

## Claims

1. A multi-stage method for the anti-corrosion pretreatment of components made at least in part of metal materials, in which firstly
i) at least part of the surfaces of the component that are made of the metal materials is brought into contact with an aqueous composition (A) containing a dissolved and/or dispersed salt of a quaternary organic amine selected from heterocycles comprising at least one quaternary nitrogen heteroatom and the following structural formula (I): having the functional groups R¹, R² and R³, which are each selected from hydrogen, branched or unbranched aliphatic compounds having no more than 6 carbon atoms or the functional group -(CR₄R₄)ₓ-[Z(R₄)₍ₚ₋₁₎-(CR₄R₄)_{y}]ₙ-Z(R₄)ₚ, wherein Z in each case is selected from oxygen or nitrogen and p assumes the value 2 if Z is nitrogen and otherwise is equal to 1, and x and y are each natural numbers from 1 to 4 and n is also a natural number from 0 to 4 and R₄ is selected from hydrogen or branched or unbranched aliphatic compounds having no more than 6 carbon atoms, with the proviso that at least one of the functional groups R² or R³ is not selected from hydrogen;
having Y as a ring-constituting divalent functional group having no more than 5 bridge atoms, wherein it is not possible for more than one hetero-bridge atom which is different from carbon atoms and is selected from oxygen, nitrogen or sulfur to be a bridge atom, and the carbon atoms in turn are substituted, independently of one another, with functional groups R¹ or functional groups by means of which aromatic homocycles having no more than 6 carbon atoms are anellated,
and subsequently
ii) at least the same part of the surfaces of the component that are made of the metal materials is brought into contact with an aqueous composition (B) containing one or more water-soluble compounds of the elements Zr, Ti and/or Si.

2. The method according to claim 1, **characterized in that** the ring-constituting divalent functional group Y is selected from ethylene, ethenediyl, 1,3-propanediyl, 1,3-propenediyl, 1,4-butanediyl, 1,4-butenediyl, 1,4-butadienediyl, -CH=N-, -CH₂-NH-, (N,N-dimethylene)amine or (N-methylene-N-methylylidene)amine, preferably from ethenediyl, 1,4-butadienediyl, -C=N- or (N-methylene-N-methylylidene)amine, particularly preferably from ethenediyl or -C=N- and more particularly preferably from ethenediyl, it being possible in each case for hydrogen covalently bonded to carbon atoms to be substituted by the remaining representatives of a functional group R¹.

3. The method according to one or both of the preceding claims, **characterized in that** the quaternary organic amine is selected from 1,2,3-trimethylimidazolium, 1-methyl-3-methylimidazolium, 1-ethyl-3-methylimidazolium, 1-isopropyl-3-methylimidazolium, 1-propyl-3-methylimidazolium, 1-(n-butyl)-3-methylimidazolium, 1-(isobutyl)-3-methylimidazolium, 1-methoxy-3-methylimidazolium, 1-ethoxy-3-methylimidazolium, 1-propoxy-3-methylimidazolium, preferably from 1,2,3-trimethylimidazolium.

4. The method according to one or more of the preceding claims, **characterized in that** composition (A) in step i) additionally contains anions (K), which are selected from monoalkyl sulfates, monoalkyl sulfonates, dialkyl phosphates and/or dialkyl phosphonates having preferably no more than 5 carbon atoms, preferably from monoalkyl sulfates and/or monoalkyl sulfonates having preferably no more than 5 carbon atoms, particularly preferably from methyl sulfate.

5. The method according to one or more of the preceding claims, **characterized in that** the proportion of the quaternary organic amine in composition (A) is at least 0.05 g/kg, preferably at least 0.2 g/kg, particularly preferably at least 0.4 g/kg, but preferably no greater than 20 g/kg, particularly preferably no greater than 10 g/kg.

6. The method according to one or more of the preceding claims, **characterized in that** a conversion coating is not produced on the surfaces of the metal components in step i).

7. The method according to one or more of the preceding claims, **characterized in that** composition (A) contains less than 0.05 g/kg, preferably less than 0.01 g/kg, particularly preferably less than 0.001 g/kg, of surface-active compounds that are not composed of quaternary organic amines.

8. The method according to one or more of the preceding claims, **characterized in that** composition (B) in step ii) contains at least 0.01 g/kg, preferably at least 0.05 g/kg, particularly preferably at least 0.1 g/kg, of water-soluble compounds of the elements Zr, Ti or Si, based on the particular element.

9. The method according to one or more of the preceding claims, **characterized in that** composition (B) in step ii) contains less than 0.05 g/kg, preferably less than 0.01 g/kg, particularly preferably less than 0.001 g/kg, of free fluoride.

10. The method according to one or more of the preceding claims, **characterized in that** the total proportion of fluorides in composition (B) in step ii) is less than 0.05 g/kg, preferably less than 0.01 g/kg, particularly preferably less than 0.001 g/kg, and more particularly preferably less than 0.0001 g/kg.

11. The method according to one or more of the preceding claims, **characterized in that** before step i), the components are cleaned and degreased, preferably by being brought into contact with aqueous compositions containing surface-active compounds.

12. The method according to one or more of the preceding claims, **characterized in that** a rinsing step and preferably no drying step takes place between method steps i) and ii).

13. The method according to one or more of the preceding claims, **characterized in that** the component has, at least in part, surfaces made of the materials iron and/or steel, and preferably at least 50%, particularly preferably at least 80%, of the surface made of metal materials of the component is formed by surfaces made of the materials iron and/or steel.

## Revendications

1. Procédé en plusieurs étapes pour le prétraitement anticorrosion de composants constitués au moins partiellement de matériaux métalliques, dans lequel
i) au moins une partie des surfaces du composant formé par les matériaux métalliques est mise en contact avec une composition aqueuse (A) comprenant un sel dissous et/ou dispersé d'une amine organique quaternaire choisie parmi les hétérocycles ayant au moins un hétéroatome d'azote quaternaire et ayant la formule de structure (I) suivante : avec les radicaux R¹, R² et R³, qui sont respectivement choisis parmi l'hydrogène, les aliphates ramifiés ou non ramifiés ayant au maximum 6 atomes de carbone ou le radical -(CR₄R₄)ₓ-[Z(R₄)₍ₚ₋₁₎-(CR₄R₄)_{y}]ₙ-Z(R₄)ₚ, où Z est respectivement choisi parmi l'oxygène ou l'azote et p est égal à 2 dans le cas où Z est l'azote et est par ailleurs égal à 1 et x et y sont chacun des nombres naturels de 1 à 4 et n est également un nombre naturel de 0 à 4 et R₄ est choisi parmi l'hydrogène ou des aliphates ramifiés ou non ramifiés ayant au maximum 6 atomes de carbone, à la condition qu'au moins un des radicaux R² ou R³ n'est pas choisi parmi l'hydrogène ;
dans laquelle Y est un radical divalent constituant le noyau, n'ayant pas plus de 5 atomes de pont, dans lequel pas plus d'un hétéroatome de pont autre que des atomes de carbone, sélectionné parmi l'oxygène, l'azote ou le soufre, peut être un atome de pont, et les atomes de carbone se présentent à leur tour substitués par des radicaux R¹ ou de tels radicaux indépendamment les uns des autres, par lesquels est réalisée la réaction d'annélation des homocycles aromatiques ayant au plus 6 atomes de carbone,
puis
ii) au moins la même partie des surfaces du composant formé par les matériaux métalliques est mise en contact avec une composition aqueuse (B) contenant un ou plusieurs composés hydrosolubles des éléments Zr, Ti et/ou Si.

2. Procédé selon la revendication 1, **caractérisé en ce que** le radical Y divalent constituant le noyau est choisi parmi l'éthylène, l'éthènediyle, le 1,3- propanediyle, le 1,3-propènediyle, le 1,4-butanediyle, le 1,4-butènediyle, le 1,4-butylènediyle et le 1,4-butadiène-diyle, - CH=N-, -CH₂-NH-, la (N,N-diméthylène)amine et la (N-méthylène-N-méthylylidène)amine, de manière préférée parmi l'éthènediyle, le 1,4-butadiène-diyle, -C=N- ou la (N-méthylène-N-méthylylidène)amine, de manière particulièrement préférée parmi l'éthènediyle ou -C=N- et de manière spécialement préférée parmi l'éthènediyle, dans lequel l'hydrogène lié par covalence à des atomes de carbone peut être substitué par les membres classiques d'un radical R¹.

3. Procédé selon l'une ou les deux des revendications précédentes, **caractérisé en ce que** l'amine organique quaternaire est choisie parmi le 1,2,3-triméthylimidazolium, le 1-méthyl-3-méthylimidazolium, le 1-éthyl-3-méthylimidazolium, le 1-isopropyl-3-méthylimidazolium, 1-propyl-3-méthylimidazolium, 1-(n-butyl)-3-méthylimidazolium, le 1-(isobutyl)-3-méthylimidazolium, 1-méthoxy-3-méthylimidazolium, 1-éthoxy-3-méthylimidazolium, le 1-propoxy-3-méthylimidazolium, de préférence de 1,2,3-triméthylimidazolium.

4. Procédé selon une ou plusieurs des revendications ci-dessus, **caractérisé en ce que** la composition (A) de l'étape i) contient en outre des anions (K) choisis parmi les sulfates monoalkyliques, les sulfonates monoalkyliques, les phosphates dialkyliques et/ou les phosphonates dialkyliques ne comportant de préférence pas plus de 5 atomes de carbone, de préférence des sulfates monoalkyliques et/ou des sulfonates monoalkyliques ne comportant de préférence pas plus de 5 atomes de carbone, de manière particulièrement préférée du sulfate méthyle.

5. Procédé selon une ou plusieurs des revendications précédentes, **caractérisé en ce que** la teneur en amine organique quaternaire de la composition (A) est d'au moins 0,05 g/kg, de préférence d'au moins 0,2 g/kg, de manière particulièrement préférée d'au moins 0,4 g/kg, néanmoins de préférence d'au maximum 20 g/kg, de manière particulièrement préférée d'au maximum 10 g/kg.

6. Procédé selon une ou plusieurs des revendications précédentes, **caractérisé en ce qu'**aucune couche de conversion n'est produite sur les surfaces des composants métalliques à l'étape i).

7. Procédé selon une ou plusieurs des revendications précédentes, **caractérisé en ce que** la composition (A) contient moins de 0,05 g/kg, de préférence moins de 0,01 g/kg, de manière particulièrement préférée moins de 0,001 g/kg de composés tensioactifs non constitués d'amines organiques quaternaires.

8. Procédé selon une ou plusieurs des revendications précédentes, **caractérisé en ce que** la composition (B) de l'étape ii) contient au moins 0,01 g/kg, de préférence au moins 0,05 g/kg, de manière particulièrement préférée au moins 0,1 g/kg de composés hydrosolubles des éléments Zr, Ti ou Si, par rapport à chaque élément.

9. Procédé selon une ou plusieurs des revendications précédentes, **caractérisé en ce que** la composition (B) de l'étape ii) contient moins de 0,05 g/kg, de préférence moins de 0,01 g/kg, de manière particulièrement préférée moins de 0,001 g/kg de fluorure libre.

10. Procédé selon une ou plusieurs des revendications précédentes, **caractérisé en ce que** la teneur totale en fluorure dans la composition (B) à l'étape ii) est inférieure à 0,05 g/kg, de préférence inférieure à 0,01 g/kg, de manière particulièrement préférée inférieure à 0,001 g/kg et de manière spécialement préférée inférieure à 0,0001 g/kg.

11. Procédé selon une ou plusieurs des revendications précédentes, **caractérisé en ce que**, avant l'étape i), les composants sont nettoyés et dégraissés, de préférence en les mettant en contact avec des compositions aqueuses contenant des composés tensioactifs.

12. Procédé selon une ou plusieurs des revendications précédentes, **caractérisé en ce qu'**entre les étapes de procédé i) et ii) l'on effectue une étape de rinçage et de préférence l'on n'effectue pas d'étape de séchage.

13. Procédé selon une ou plusieurs des revendications précédentes, **caractérisé en ce que** le composant présente au moins partiellement des surfaces des matériaux fer et/ou acier et de préférence au moins 50 %, de manière particulièrement préférée au moins 80 %, de la surface des matériaux métalliques du composant est formée de surfaces des matériaux fer et/ou acier.
